# FASCICULE DE BREVET EUROPEEN

(11) **EP 0 033 289 B1**
(45) Date de publication et mention de la délivrance du brevet: **28.11.1984**
(21) Numéro de dépôt: 81420006.9
(22) Date de dépôt: 20.01.1981
(51) Int. Cl.: C21C 5/00, C21C 7/068

(54) **Procédé de décarburation des fontes au chrome**
Verfahren zur Entkohlung Chrom enthaltender Schmelzen
Process for the decarburisation of chromium containing melts

(30) Priorité: 24.01.1980 FR 8001809
(43) Date de publication de la demande: 05.08.1981
(73) Titulaire: UGINE SAVOIE, F-73403 Ugine Cédex (FR)
(72) Inventeur: Marizy, Georges, F-73400 Ugine (FR)
(74) Mandataire: Séraphin, Léon

## Description

Le procédé qui fait l'objet de l'invention concerne la décarburation des fontes au chrome ou au chrome nickel, contenant de l'ordre de 1,5 à 8 % en poids de carbone, de 10 à 30 % de Cr, jusqu'à 30 % de Ni, et éventuellement des additions de Co, Mn et Mo.

On connaît de nombreux procédés permettant de réaliser la décarburation des fontes par action de l'oxygène, seul ou en mélange avec d'autres gaz, à la pression atmosphérique ou sous pression réduite. L'oxygène ou le mélange gazeux peut être mis en contact avec le métal liquide par exemple par injection par le fond d'un convertisseur, ou bien, au contraire, être apporté en surface au-dessus du niveau du métal.

En particulier, dans le procédé LD, la fonte à décarburer est traitée dans un convertisseur vertical au moyen d'une lance disposée au-dessus du niveau de la fonte liquide. Cette lance envoie un jet d'oxygène qui frappe la surface du bain métallique liquide.

Les études faites récemment sur ce procédé permettent de mieux comprendre l'action du jet d'oxygène sur le bain métallique et le laitier qui le recouvre.

Ainsi, l'article de J. Schoop, W. Resch et G. Mahn : « Reactions occuring during the oxygen top blown process and calculation of metallurgi- cal control parameters". (Ironmaking and steelmaking, 1978, n° 2, pages 72-79) décrit le mécanisme de la déphosphoration et de la décarburation d'une fonte par le procédé LD appliqué à un convertisseur de 200 T. Cet article montre que, dans ce procédé, les réactions entre l'oxygène et le métal liquide ont lieu principalement grâce à la présence de gouttelettes de métal liquide dans le laitier. Le débit de métal liquide projeté en gouttelettes à travers le laitier est fonction de la force d'impact du jet d'oxygène sur le métal liquide. Ce débit de métal peut atteindre et même dépasser une tonne par seconde. Dans ces conditions, on multiplie par 100 les surfaces de contact entre le métal liquide et le laitier. Il y a formation d'une véritable émulsion entre le métal liquide, le laitier et le mélange gazeux, dont le volume dépend non seulement de la force d'impact du jet d'oxygène mais aussi des caractéristiques de fluidité du laitier. Selon cet article, pour des forces d'impact faibles, le phosphore est enlevé préférentiellement ; au contraire, pour de grandes forces d'impact, c'est le carbone qui est enlevé préférentiellement.

Les analyses effectuées ont montré que, dans les conditions favorables à la déphosphoration, la teneur en P des gouttelettes est 100 fois plus faible que celle du bain métallique. Un accroissement de la force d'impact du jet d'oxygène sur le bain métallique favorise la réaction de décarburation car il entraîne un accroissement du débit de gouttelettes projetées qui peut alors dépasser, comme on l'a dit plus haut, la tonne par seconde. La décarburation très rapide qui a lieu alors est favorisée par l'éclatement des gouttelettes métalliques qui résulte de la formation des bulles de CO.

L'article de A. Chatterjee, N. O. Lindfors et J. A. Wester : « Process metallurgy of LD steelmaking_{"} (Ironmaking and Steelmaking (1976) n° 1) décrit plus particulièrement le processus de décarburation des fontes dans le procédé LD. Il montre clairement que le jet d'oxygène, supersonique à la sortie de la tuyère, provoque par son impact une émulsion entre le métal liquide, le laitier et une très importante phase gazeuse contenant en proportions variables l'oxygène et les oxydes de carbone. Le volume de l'émulsion dépend beaucoup de la viscosité du laitier. Les laitiers riches en FeO, très fluides, donnent lieu à la formation d'émulsions dont le volume atteint 3 à 4 fois celui du métal liquide en fin de soufflage. Au sein de l'émulsion, la décarburation des gouttelettes de métal liquide est causée par deux processus concurrents : l'oxydation du carbone par l'oxygène contenu dans la phase gazeuse et l'oxydation du carbone par le FeO contenu dans le laitier.

Ce procédé développé initialement pour la décarburation des fontes ordinaires a été utilisé pour le traitement des fontes au chrome, par exemple de la façon décrite dans l'article de Carlson et Shaw : « Stainless steel by Bof Process. (Iron and Steel Eng., Août 1972, pages 53-58). Cet article montre qu'une fonte synthétique au Cr, obtenue par mélange de fonte d'acier ordinaire et de ferrochrome carburé, contenant environ 4 % de carbone et environ 15 à 16 % de chrome, est décarburée par insufflation d'oxygène jusqu'à une teneur finale en C de 0,05 %. En fin de décarburation la température dépasse 1 900 °C. Dans ce procédé, il se forme, principalement au début du soufflage, des quantités importantes d'oxydes de Cr et de Fe, par action de l'oxygène sur la fonte, qui passent dans le laitier. Lorsque la concentration de ces oxydes dans le laitier devient suffisamment élevée, ils réagissent à leur tour sur le carbone contenu dans le bain métallique et le CO formé se dégage. Une partie de l'oxyde de chrome formé au début de la réaction est entraînée par les gaz chauds sous la forme de poussières. Une autre partie reste dans le laitier et peut, au cours d'une opération ultérieure de réduction par silicother- mie, être réduite et récupérée.

Il s'agit donc d'un procédé comportant plusieurs étapes qui nécessite un retraitement relativement coûteux du laitier pour récupérer une partie du chrome, par ailleurs, l'oxyde de chrome entraîné dans les gaz chauds est difficilement récupérable. De plus, dans ce procédé, la présence nécessaire d'un laitier riche en oxyde de Cr pour réaliser la décarburation, ne présente pas que des avantages. En effet, ce laitier réduit l'efficacité de l'impact du jet d'oxygène sur le bain métallique et, donc, ralentit le brassage de celui-ci. Il en résulte que la décarburation est freinée et que, au contraire, les pertes en Cr par oxydation s'accroissent.

On a recherché la possibilité d'accélérer la décarburation des fontes au chrome, en réalisant la décarburation directe de ces fontes par l'oxygène, et en évitant au maximum d'utiliser, pour décarburer, le contact entre la fonte et un laitier riche en Cr₂0₃, lequel conduit à des pertes de Cr₂O₃ soit dans le laitier lui-même, soit par entraînement dans les fumées.

Le procédé suivant l'invention s'applique aux fontes au chrome contenant : C 1,5 à 8 %, Cr 10 à 30%, Ni 0 à 30 %, Co + Mn + Mo Oà 20 %, Si < 4 % ainsi que les impuretés habituelles. Il consiste à effectuer la décarburation au moyen d'un jet d'oxygène, comportant une zone supersonique, qui est dirigé vers la surface de la fonte liquide et qui, au moins dans la phase finale de la décarburation, provoque la formation d'une émulsion gaz-fonte, au sein de laquelle le carbone est oxydé directement par l'oxygène, cette phase finale débutant lorsque la teneur en carbone de la fonte au chrome est égale à C_{D}/n, n étant compris entre 1,5 et 2,5 et C_{D} étant la teneur initiale en carbone de la fonte, en poids %, et lorsque la température est proche de 1 700°C ou supérieure à 1 700 °C.

De façon plus détaillée, on introduit une fonte liquide contenant C 1,5 à 8 %, Cr 10 à 30 %, Ni 0 à 30%, Co + Mn + Mo 0 à 20%, Si < 4%, et les impuretés habituelles, dans un convertisseur vertical d'un type comparable à ceux utilisés pour la décarburation par le procédé LD.

Ce convertisseur comporte un garnissage basique résistant aux très hautes températures. On peut utiliser, en particulier, des briques du type magnésie chrome.

On recouvre le métal d'une quantité limitée d'un laitier à base de chaux.

La décarburation est effectuée par injection d'oxygène à haute pression au moyen d'une lance qui pénètre dans le convertisseur par la partie supérieure. Cette lance comporte une tuyère dite supersonique qui émet, en direction de la surface du bain métallique, un jet d'oxygène qui comporte une petite zone dans laquelle la vitesse de ce gaz est effectivement supersonique. Cette zone supersonique s'étend le long de l'axe du jet sur une longueur qui est fonction de la pression d'oxygène et du diamètre du col de la tuyère, ce col étant l'endroit où le diamètre du col de la tuyère est le plus réduit. Le jet d'oxygène est orienté de façon sensiblement verticale et la distance entre l'extrémité de la tuyère et la surface du bain métallique est ajustée initialement de façon que l'extrémité de la zone supersonique du jet atteigne sensiblement la surface du bain. Dans la pratique, la distance entre l'extrémité de la tuyère et le bain est comprise entre 5 et 30 fois le diamètre du col de la tuyère. Par ailleurs, le débit spécifique d'oxygène doit être d'environ 3 Nm3/mm par tonne de fonte liquide lorsque sa pression est comprise entre 0,8 et 1,2 MPa relatifs.

On observe, dans ces conditions, une première phase de réaction au cours de laquelle la couche de laitier est progressivement expulsée de la surface du bain par le jet gazeux, en même temps qu'une oxydation rapide des éléments les plus oxydables contenus dans la fonte se produit. Dans cette période, c'est principalement le chrome qui est oxydé. Dans le même temps, la température du métal s'élève rapidement. Dans une seconde phase, le chrome oxydé à l'amorçage est réduit par le carbone, présent à une teneur encore élevée dans le bain métallique. Au cours de cette période de réduction de l'oxyde de chrome, la température continue à s'élever. Au-delà d'une température d'environ 1 700 à 1 800 °C, une troisième phase de réaction s'amorce, au cours de laquelle l'ébullition provoquée par la réaction de l'oxygène sur le carbone du bain ne se produit plus seulement en surface, mais aussi au sein même du bain de fonte. Il se forme alors une émulsion entre la phase gazeuse et le métal liquide dont le niveau s'élève progressivement et qui vient entourer la lance d'injection. Au sein de cette émulsion, l'oxygène est en contact direct avec le métal liquide pratiquement sans intervention de laitier. On constate dans ces conditions, un processus de décarburation directe extrêmement rapide du métal sans formation intermédiaire d'oxyde de chrome. L'émulsion gaz/métal qui s'est formée et dont le niveau est monté au-dessus de la surface initiale du bain métallique joue le rôle d'un filtre qui retient les particules solides d'oxydes de fer, chrome ou autre métal qui pourraient éventuellement se former.

Grâce à la mise en contact permanente d'une fraction du volume du métal liquide qui peut largement dépasser 25 %, avec la phase gazeuse, l'efficacité de la décarburation est accrue dans de larges proportions. Pour la même raison, la montée en température du métal liquide est beaucoup plus rapide et, toutes choses égales par ailleurs, on constate qu'il est possible de décarburer une fonte au Cr par ce procédé de façon très rapide et avec une vitesse sensiblement constante. Enfin, l'émulsion gaz/métal joue le rôle de calorifuge et réduit de façon très importante les pertes thermiques.

L'expérience a montré qu'il est possible de maintenir de façon stable l'émulsion gaz métal au cours de cette troisième phase de réaction, la décarburation se poursuivant de façon très rapide, et à vitesse sensiblement constante, jusqu'à une teneur finale en carbone proche de 0,2 %. A cet instant, les analyses effectuées ont montré que le rendement en Cr en solution dans le bain métallique, est d'au moins 97 % en poids du Cr contenu dans la fonte introduite initialement dans le convertisseur. Ce résultat est obtenu sans addition d'un ou plusieurs éléments ou composés réducteurs tel que le silicium ou autres. Il est possible d'abaisser encore davantage cette teneur en carbone en prolongeant le soufflage d'oxygène, mais on obtient à partir de ce moment-là une réoxydation du chrome, la diffusion du carbone limitant la cinétique de réaction. Il est alors bien préférable, si on désire réduire encore la teneur en carbone, de mettre le convertisseur sous pression réduite, par exemple en le recouvrant d'un couvercle étanche, comportant une canalisation d'évacuation des gaz reliée à des pompes capables d'abaisser la pression dans le convertisseur jusqu'à des niveaux de l'ordre d'environ 1 330 Pa ou un peu moins, avec une éventuelle introduction complémentaire d'oxygène et/ou gaz neutre.

Dans bien des cas, la quantité d'oxygène présente dans la fonte et le laitier résiduel est suffisante pour oxyder le carbone résiduel et on arrive facilement à une teneur finale en carbone inférieure à 0,03 %. Dans ces conditions le rendement global en chrome est excellent et voisin de 98 %. Comme cela a été dit plus haut, ce résultat est obtenu sans addition d'un ou plusieurs éléments ou composés réducteurs.

L'exemple non limitatif ci-après décrit un mode de mise en oeuvre de l'invention.

On élabore une fonte ayant la composition suivante : Cr 17 %, C 6 %, Si 0,3 %, Mn 0,3 %, S < 0,03 %, P < 0,03 %.

On porte à 1 430 °C une quantité de 60 kg de cette fonte dans un four comportant un chauffage . par induction, la surface de la fonte liquide étant recouverte d'environ 0,5 kg de chaux. On injecte alors de l'oxygène au moyen d'une lance verticale avec un débit de 168 NI/mn sous une pression de 0,9 MPa relatifs. Le diamètre au col de la tuyère est de 2 mm et la distance verticale entre l'extrémité de la lance et le bain de 30 mm. L'oxygène ainsi injecté entre en réaction avec le bain et on peut observer trois phases successives de réaction.

Dans une première phase, l'oxygène réagit principalement à la surface du bain de fonte en oxydant de préférence Cr, Si et Fe ; au fur et à mesure que les oxydes formés qui contiennent en majeure partie du Cr₂0₃ s'accumulent à la surface du bain, une réaction secondaire de réduction de ces oxydes par le carbone s'amorce. La vitesse de cette réaction de réduction s'accroît peu à peu en même temps que la température s'élève jusqu'à environ 1 650 °C vers la dixième minute. Le CO formé se dégage pendant ce temps et brûle en donnant des flammes.

Dans une deuxième phase, à partir de la onzième minute, la réduction des oxydes principalement de l'oxyde de chrome par le carbone devient plus rapide que la formation de ces oxydes. Dans cette période de vive réaction, la température s'élève encore, de façon cependant moins rapide. A partir de la quinzième minute environ, la vitesse de décarburation se stabilise : la teneur en carbone qui est alors d'environ 4 % va continuer à décroître au rythme d'à peu près 0,3 % par minute et en même temps on observera une réduction correspondante de l'oxyde de chrome. Ce mécanisme va se poursuivre jusque vers la vingtième minute ; la température du bain atteint alors environ 1 750°C tandis que la teneur en C s'est abaissée à environ 2,9 %. A la fin de cette deuxième phase, les oxydes métalliques formés initialement sont presque complètement réduits.

Vers la 20^{e} minute, les conditions sont réunies pour le démarrage d'une troisième phase qui permettra d'abaisser la teneur en carbone au-dessous de 0,3% et pratiquement jusque vers 0,2 %. Au début de cette troisième phase, la température du bain de fonte est très élevée. Dans ces conditions, en maintenant inchangées les conditions de débit d'oxygène et de distance entre l'extrémité de la lance et le bain de fonte, on observe la formation, à partir du bain de fonte lui-même, d'une émulsion entre gaz et fonte, qui recouvre rapidement la surface du bain, puis se développe en épaisseur jusqu'à doubler le volume initial de la fonte. Tout se passe comme si la fonte elle-même, sous l'action du jet d'oxygène et de la formation de CO, par réaction directe de l'oxygène avec le carbone contenu dans cette fonte, entrait en ébullition dans toute sa masse, grâce aux conditions physico-chimiques réalisées. Au sein de l'émulsion ainsi formée, les vitesses de réaction sont élevées ce qui permet la poursuite de la décarburation à un rythme rapide jusqu'à une teneur finale en carbone d'environ 0,2 % qui est atteinte à la 29^{e} minute. La température est alors de 1 860 °C environ et on arrête le soufflage d'oxygène. A ce stade les analyses effectuées montrent que le rendement en Cr est de 97,5 % en poids.

La décarburation finale est ensuite effectuée, de façon connue par mise sous vide du four au moyen de pompes permettant d'atteindre une pression résiduelle d'environ 2 torr en une vingtaine de minutes. Au cours de cette opération, la teneur en carbone est abaissée jusque vers 0,02 %, uniquement grâce à l'oxygène présent dans la fonte liquide et le laitier résiduel. A l'issue de cet essai, on constate que le rendement en chrome est de 98 %.

Etant donné la faible quantité de fonte mise en ceuvre dans cet essai, il est nécessaire de compenser les pertes thermiques trop importantes. Pour cela on maintient pendant toute la durée de l'opération un chauffage d'appoint par induction, à puissance sensiblement constante, de façon à compenser au mieux les pertes thermiques. Un tel chauffage d'appoint n'est rendu nécessaire que par l'échelle réduite de l'essai. Il est évident qu'à l'échelle industrielle, ce chauffage serait superflu.

Parmi les conditions qui favorisent la formation de l'émulsion entre la phase gazeuse et la fonte au chrome liquide, on a constaté qu'il était important, pour pouvoir déclencher la formation de l'émulsion gaz/métal, que la température initiale du bain métallique satisfasse l'inégalité :

Dans cette relation :
T_{D} = température initiale de la fonte au chrome en degrés Celsius, à l'instant du début du soufflage d'oxygène.
C_{D} = teneur initiale en carbone de la fonte en % en poids.

On voit que, si la teneur en carbone de la fonte au chrome est de 6 %, la température de celle-ci doit être supérieure à 1 740 - 390 = 1 350 °C au moment du début du soufflage de l'oxygène. L'expérience a montré que plus la température réelle est élevée par rapport à la valeur critique ainsi déterminée, plus les conditions favorables à l'établissement d'une émulsion entre phase gazeuse et métal liquide apparaîtront tôt, au cours du processus de décarburation. Ceci veut dire que la durée des deux premières phases du processus de décarburation, au cours desquelles l'élimination du carbone se fait principalement par réduction des oxydes métalliques formés, sera d'autant plus réduite au profit de la troisième phase de décarburation directe de la fonte liquide, grâce à la formation d'une émulsion gaz/métal.

Il convient de remarquer que le procédé peut s'appliquer non seulement à des fontes au Cr sans autres additions importantes, mais aussi à des fontes au Cr comportant des additions d'autres métaux tels que Ni, Co, Mn ou Mo. Il est donc possible d'obtenir directement par ce procédé, à partir d'une fonte au Cr ou au NiCr, ayant subi des additions convenables, des aciers inoxydables ferritiques, semi-ferritiques, austénitiques ou austénoferritiques.

L'expérience a montré qu'un des facteurs importants qui garantissent la tenue de la tuyère d'injection d'oxygène à l'intérieur du convertisseur est l'auto-garnissage qui se forme à la surface de cette tuyère pendant l'opération. Cette tuyère est, de préférence, en cuivre refroidi par circulation d'eau et sa surface se recouvre par projection d'une couche d'oxydes très réfractaires. Cette couche joue le double rôle de calorifuge et de protection de la tuyère contre les risques de percée et donc de fuite d'eau.

## Revendications

1. Procédé de décarburation d'une fonte au chrome contenant : C 1,5 à 8 %, Cr 10 à 30 %, Ni 0 à 30 %, Co + Mn + Mo 0 à 20 %, Si < 4 % et les impuretés habituelles, à l'aide d'une lance émettant par sa tuyère en direction de la surface du bain de fonte liquide un jet d'oxygène à haute pression comportant une zone supersonique, caractérisé d'une part en ce que le jet d'oxygène est orienté de façon sensiblement verticale et en ce que la distance entre l'extrémité de la tuyère et la surface du bain métallique est ajustée de façon que l'extrémité de la zone supersonique du jet d'oxygène atteigne sensiblement ladite surface du bain, ladite distance étant comprise entre 5 et 30 fois le diamètre du col de la tuyère, le jet d'oxygène entraînant alors l'expulsion progressive de la couche de laitier de la surface du bain et une élévation de température de la fonte liquide accompagnée d'une décarburation, et caractérisé d'autre part en ce que la décarburation au moyen dudit jet d'oxygène est continuée au moins jusqu'à atteindre dans la fonte liquide à la fois une teneur en carbone de C_{D}/n, C_{D} étant la teneur initiale en carbone de la fonte et n un nombre compris entre 1,5 et 2,5, et une température proche de 1 700 °C ou supérieure à 1 700 °C.

2. Procédé suivant la revendication 1, caractérisé en ce que la température initiale Tp (degrés Celsius) de la fonte au chrome liquide à l'instant du début du soufflage d'oxygène et la teneur initiale en carbone C_{D} de ladite fonte liquide satisfont à l'inégalité :

3. Procédé suivant l'une quelconque des revendications 1 ou 2, caractérisé en ce que le jet d'oxygène a un débit spécifique d'environ 3 Nm3/mn par tonne de fonte liquide et une pression comprise entre 0,8 et 1,2 MPa relatifs.

4. Procédé suivant l'une quelconque des revendications 1, 2 ou 3, caractérisé en ce que l'opération de décarburation au moyen du jet d'oxygène est poursuivie jusqu'à l'abaissement de la teneur en carbone de la fonte au-dessous de 0,3%.

## Claims

1. A process for the decarburization of a chromium-containing cast-iron containing by weight from 1.5 to 8 % of C, from 10 to 30 % of Cr, from 0 to 30 % of Ni, from 0 to 20 % of Co + Mn + Mo and less than 4 % of Si and the normal impurities, using a branch pipe which emits through its nozzle, in the direction of the surface of the bath of liquid cast-iron, a high-pressure jet of oxygen having a supersonic zone, characterised in that on the one hand the jet of oxygen points in a substantially vertical direction and the distance between the end of the nozzle and the surface of the metallic bath is adjusted such that the end of the supersonic zone of the jet of oxygen essentially reaches the said surface of the bath, the said distance being from 5 to 30 times the diameter of the neck of the nozzle, the jet of oxygen thus causing the gradual discharge of the layer of slag from the surface of the bath and a rise in the temperature of the liquid cast-iron which is accompanied by a decarburization, and characterised on the other hand in that decarburization by means of the said jet of oxygen is continued until the liquid cast-iron has both a carbon content of C_{D}/n, C_{D} being the initial carbon content of the cast-iron and n being a number between 1.5 and 2.5, and a temperature of almost 1,700 °C or above 1,700°C.

2. A process according to claim 1, characterised in that the initial temperature Tα (degrees Centrigrade) of the liquid chromium-containing cast-iron at the moment when oxygen blasting begins and the initial carbon content C_{D} of the said liquid cast-iron should satisfy the inequality :

3. A process according to any one of claims 1 and 2, characterised in that the jet of oxygen has a specific velocity of about 3 Nm3/mn per tonne of liquid cast-iron and a pressure of from 0.8 to 1.2 MPa respectively.

4. A process according to any one of claims 1, 2 or 3, characterised in that the decarburization operation using the jet of oxygen is continued until the carbon content of the cast-iron falls below 0.3 %.

## Patentansprüche

1. Verfahren zum Entkohlen eines Chrom-Gußeisens mit 1,5 bis 8 % C, 10 bis 30 % Cr, 0 bis 30 % Ni, 0 bis 20 % Co + Mn + Mo, < 4 % Si und den üblichen Verunreinigungen mithilfe einer Lanze, die durch ihre Düse in Richtung der Oberfläche des Gußeisenschmelzbades einen Sauerstoffstrahl hohen Drucks mit einer Überschallzone ausstößt, dadurch gekennzeichnet, daß einerseits der Sauerstoffstrahl in praktisch vertikaler Weise ausgerichtet ist und daß der Abstand zwischen dem Ende der Düse und der Oberfläche des Metallbades so justiert ist, daß das Ende der Überschallzone des Sauerstoffstrahls genau die Oberfläche des Bades erreicht, wobei dieser Abstand zwischen dem 5- und dem 30 fachen des Durchmessers des Halses der Düse ist, so daß der Sauerstoffstrahl dann die progressive Austreibung der Schlackenschicht von der Oberfläche des Bades und eine von einer Entkohlung begleitete Temperaturerhöhung der Gußeisenschmelze bewirkt, und daß andererseits die Entkohlung mittels dieses Sauerstoffstrahls mindestens fortgesetzt wird, bis man in der Gußeisenschmelze gleichzeitig einen Kohlenstoffgehalt von C_{D}/n, wobei C_{D} der Anfangskohlenstoffgehalt des Gußeisens ist und n eine Zahl von 1,5 bis 2,5 ist, und eine Temperatur nahe 1 700°C oder über 1 700 °C erreicht.

2. Verfahren nach Anspruch 1, dadurch gekennzeichnet, daß die Anfangstemperatur T_{D} (°C) der Chrom-Gußeisenschmelze im Augenblick des Beginns des Sauerstoffblasens und der Anfangskohlenstoffgehalt dieser Gußeisenschmelze der Ungleichung genügen :

3. Verfahren nach Anspruch 1 oder 2, dadurch gekennzeichnet, daß der Sauerstoffstrahl einen spezifischen Durchsatz von etwa 3 Nm³/min je Tonne Gußeisenschmelze und einen zugehörigen Druck im Bereich von 0,8 bis 1,2 MPa aufweist.

4. Verfahren nach einem der Ansprüche 1 bis 3, dadurch gekennzeichnet, daß der Entkohlungsvorgang mittels des Sauerstoffstrahls bis zur Senkung des Kohlenstoffgehalts des Gußeisens unter 0,3% durchgeführt wird.
